# EUROPÄISCHE PATENTSCHRIFT

(11) **EP 3 317 606 B1**
(45) Veröffentlichungstag und Bekanntmachung des Hinweises auf die Patenterteilung: **10.06.2020**
(21) Anmeldenummer: 15739498.2
(22) Anmeldetag: 03.07.2015
(51) Int. Cl.: C06B 45/22, F42B 5/38, C06B 25/18, C06B 45/00

(54) **TREIBLADUNGSSYSTEM FÜR ARTILLERIEGESCHOSSE**
PROPELLANT CHARGE SYSTEM FOR ARTILLERY SHELLS
SYSTÈME DE CHARGES EXPLOSIVES POUR PROJECTILES D'ARTILLERIE

(43) Veröffentlichungstag der Anmeldung: 09.05.2018
(73) Patentinhaber: Nitrochemie Wimmis AG, 3752 Wimmis (CH)
(72) Erfinder: ZOSS, Peter, 3604 Thun (CH); ANTENEN, Dominik, 3665 Wattenwil (CH); SCHAEDELI, Ulrich, 1737 Plasselb (CH)
(74) Vertreter: Keller & Partner Patentanwälte AG
(86) Internationale Anmeldenummer: PCT/CH2015/000097
(87) Internationale Veröffentlichungsnummer: WO 2017/004726

(56) Entgegenhaltungen:
- WO-A1-2014/117280
- US-A- 5 747 723
- US-A1- 2003 005 845
- US-A1- 2005 115 452
- US-A1- 2014 352 566
- US-B2- 8 353 994

## Beschreibung

### Technisches Gebiet

Die Erfindung betrifft ein Treibladungssystem zum Verschiessen von Artilleriegeschossen, insbesondere für 105 mm-Haubitzen, aufgebaut auf einer Kombination zweier unterschiedlicher Pulvertypen mit eindiffundiertem inerten Weichmacher in oberflächennahen Zonen sowie im Wesentlichen ohne eindiffundiertem inerten Weichmacher.

### Stand der Technik

Unter einer Haubitze versteht man ein Artilleriegeschütz, welches durch einen relativ kurzen Lauf und die Möglichkeit zum Verschiessen von relativ schweren Geschossen mit relativ kleinen Ladungsmassen charakterisiert ist, wobei die Geschosse hohe Flugbahnen erreichen können und mit einem steilen Abschusswinkel abgefeuert werden. Seit über 100 Jahren erfreuen sich 105 mm-Haubitzensysteme, welche auch Feldartillerie genannt werden, einer kontinuierlichen Beliebtheit bei vielen Armeen über den gesamten Globus. Die Verbreitung dieses Waffentyps hat im Verlaufe des 1. Weltkriegs massiv zugenommen und seither hat die zerstörerische Kraft von Artillerie-Waffensystemen die Schlachtfelder geprägt. Die Geschütze der Feldartillerie sind wichtige Instrumente, um die anvisierte Zerstörungskraft zu ermöglichen. Ebenso wichtig zum Erreichen der zerstörerischen Wirkung ist die zu verschiessende Munition. So ermöglicht die Waffe, ein Geschoss zuverlässig und punktgenau in das Zielgebiet zu transportieren, während die gewünschte Zielwirkung durch die entsprechend ausgelegte Munition herbeigeführt wird. Während langer Zeit war eine maximale Zerstörung die einzige bekannte Zielwirkung der Feldartillerie. Durch neue technische Möglichkeiten sind die Wirkszenarien jedoch mittlerweile vielseitiger geworden, so dass im Zielgebiet viele unterschiedliche Wirkungen erzeugt werden können. Ein Beispiel hierfür ist neben der maximal möglichen Zerstörung die Vernebelung der eigenen Truppe zu deren Schutz.

Die 105 mm-Haubitzen M101 und M2 waren während langer Zeit die leichten Feldhaubitzen der Vereinigten Staaten und wurden während des 2. Weltkrieges in europäischen und pazifischen Kriegsgebieten verbreitet eingesetzt. Die 105 mm-Familie wurde durch die luftverladbare Version M3 komplettiert, welche auf dem M2-System basierte, jedoch einen um 690 mm kürzeren Lauf sowie eine wirksamere Rücklaufbremse aufwies. Die M3-Haubitze konnte dieselbe Munition verschiessen wie die M2-Version, doch mussten wegen dem kürzeren Lauf brisantere Pulver für den Antrieb verwendet werden. Die Produktion der M2 und M3 Systeme wurde 1941 aufgenommen. Im Einsatz überzeugten diese Waffensysteme durch hohe Zielgenauigkeit.

Dank diesen Qualitäten, kombiniert mit deren Herstellung in grossen Stückzahlen, wurde diese Waffenfamilie nach dem Krieg das Standard-Haubitzensystem in vielen Nationen, wobei diese auch heute noch verbreitet im aktiven Einsatz stehen. Insgesamt war das M101-Haubitzensystem in total 67 verschiedenen Armeen weltweit im Einsatz und stellt damit das erfolgreichste Artilleriesystem dar, welches je produziert wurde. Die ursprünglichen Munitionstypen entwickelten sich mit der Zeit zum Standard für verschiedene neue Munitionsvarianten späterer Systeme, welche die spezifischen Bedürfnisse des jeweiligen Landes berücksichtigten.

Seit geraumer Zeit ist das M101-System in den Vereinigten Staaten nun ausser Dienst gestellt. Als Nachfolger wurde die weiterentwickelte Haubitze M102A1 ab März 1966 bei den US-Streitkräften eingeführt. In vielen Nationen dagegen sind die M101- und M2-Systeme, zusammen mit den neueren M102A1-Systemen, auch weiterhin im aktiven Einsatz. Frankreich und der vietnamesische Staat verwendeten derartige Systeme während dem 1. Indochinesischen Krieg, genauso wie dies auch die vietnamesische Volksarmee tat. Modernisierte M102A1-Systeme stehen auch heute noch bei der vietnamesischen Volksarmee im aktiven Einsatz. M102A1/M101-Haubitzen fanden auch im früheren Jugoslawien Verwendung, 50 davon befinden sich heute in Kroatien im Einsatz.

Ein weiteres Beispiel für ein 105 mm-Haubitzensystem, welches auch heute immer noch weltweit verbreitet ist, stellt die L118 "Light-Gun" dar. Hierbei handelt es sich um einen fremdgezogene Haubitze, welche ursprünglich von der britische Armee in den 70er-Jahren produziert und seither auch verbreitet exportiert wurde.

Als weiteres, verbreitet im Einsatz stehendes 105 mm-Haubitzensystem soll auch das LG1 Erwähnung finden. Dieses moderne System wird ebenfalls fremdgezogen, ist für sein geringes Gewicht und seine hohe Zielgenauigkeit bei relativ grosser Reichweite geschätzt und wird von GIAT Industries (heute Nexter-Gruppe) produziert. Dieses System steht heute u.a. noch bei den Armeen von Belgien, Kanada, Kolumbien, Indonesien, Singapur und Thailand im aktiven Einsatz.

Als letztes Beispiel soll das System Oto Melara Mod 56 erwähnt werden. Hierbei handelt es sich um eine 105 mm-Haubitze italienischer Herkunft, welche u.a. Munition des US-Typs M1 verschiessen kann. Die Oto Melara 105 mm Mod 56 Haubitze wurde in den 50er-Jahren in Betrieb genommen. Wegen ihres geringen Gewichts wurde sie primär von der Gebirgs-Artillerie der italienischen Alpini-Brigade verwendet. Auch kann diese Waffe seit jeher ohne Demontage mittels Helikopter transportiert werden, was in den 60er-Jahren das Interesse anderer, vorwiegend westlicher Nationen hervorrief. Insgesamt stand die Mod 56 Haubitze in mehr als 30 Nationen weltweit im Einsatz. Gegenwärtig steht dieses Waffensystem noch in mindestens 23 Nationen im aktiven Einsatz, u.a. in Argentinien, Brasilien, Chile, Griechenland, Malaysia, Mexiko, Peru, Philippinen, Saudi Arabien, Spanien, Thailand und Venezuela.

Wie oben beschrieben, steht somit weltweit immer noch eine grosse Anzahl von 105 mm-Haubitzengeschützen im aktiven Einsatz, wobei sich diese zu grossen Teilen aus den zuvor beschriebenen unterschiedlichen Typen zusammensetzen. Obwohl alle diese Systeme dieselbe Kalibergrösse von 105 mm verwenden, benötigt jeder unterschiedliche Haubitzentyp speziell auf das jeweilige System abgestimmte Munition. Dies wird bedingt durch Unterschiede im Rohraufbau (Länge, Gasdruckgrenzen), Schiesstafel oder verfügbares Ladevolumen. Trotz diesen Unterschieden gibt es jedoch zwischen all diesen Haubitzensystemen Gemeinsamkeiten, d. h. fundamentale Prinzipien, welche für jeden Munitionstyp gültig sind. Hierbei besonders hervorzuheben ist die Tatsache, dass die Zielbekämpfung im Allgemeinen durch indirektes Feuer erfolgt, d. h. die Schussabgabe erfolgt nach oben, womit sich für das Geschoss eine parabolische Flugbahn ergibt. Zudem setzt sich ein Artillerie-Ladungssystem zur Abdeckung eines möglichst grossen Wirkungsbereichs aus einer unterschiedlichen Anzahl von Einzelladungen zusammen, welche der Anzahl Zonen der jeweiligen Schiesstafel entspricht.

Es ist somit allen gängigen 105 mm-Haubitzensystemen gemeinsam, dass für das Verschiessen von Munition ein Ladungssystem zur Anwendung gelangt, welches sich aus mehreren Einzelladungen zusammensetzt. Werden nur wenige Ladungen, z. B. Ladung 1 oder Ladung 2 verwendet, so können die beiden untersten Zonen der Schiesstafel mit Feuer belegt werden. Wird dagegen die maximal vorgesehene Menge an Ladungen geladen, z. B. alle sieben möglichen Teilladungen, dann feuert die Waffe mit der maximal möglichen Reichweite, d. h. die höchste Zone der Schiesstafel kann mit Feuer belegt werden.

Die Bedingungen, bei welchen ein Treibladungspulver abbrennt, sind je nach verwendeter Ladung sehr unterschiedlich. Bei Ladung 1, welche für die Bekämpfung von Zielen mit der geringsten Entfernung verwendet wird (Zone 1 der Schiesstafel), ist die Pulvermasse im Verhältnis zur Geschossmasse am geringsten. Zum Beschleunigen des Geschosses im Waffenrohr steht damit nur eine relativ kleine Gasmenge zur Verfügung, so dass die bei der Pulverumsetzung herrschenden Druckbedingungen auf einem relativ tiefen Niveau liegen. Dies bedeutet, dass die Pulver für die tiefen Ladungen derart ausgelegt sein müssen, dass der Abbrand bei relativ tiefen Drücken möglichst vollständig erfolgt, um den Auswurf unverbrannter Pulverteilchen an der Waffenmündung zu minimieren. Andererseits wird bei Verwendung der für das jeweilige Haubitzensystem höchstmöglichen Ladung die maximal ladbare Pulvermenge eingesetzt. Hierdurch wird zur Beschleunigung des Geschosses im Waffenlauf die maximal mögliche Gasmenge freigesetzt, so dass der Pulverabbrand auf einem relativ hohen Druckniveau stattfindet, welches bis an die Systemgrenze des verwendeten 105 mm-Haubitzensystems gehen darf. Da der Pulverabbrand durch höhere Drücke deutlich beschleunigt wird, müssen die Pulver, welche in den höheren Ladungen verwendet werden, entsprechend ausgelegt werden, d. h. sie müssen im Vergleich zu den Pulvern der tiefen Ladungen deutlich fauler reagieren.

Nachteilig an den bekannten Antriebssystemen für Artilleriegeschosse ist, dass wichtige ballistische Kenndaten wie Mündungsgeschwindigkeit und Spitzengasdruck von der Umgebungstemperatur beeinflusst werden, wobei sich die tiefsten Werte bei kalten Temperaturen einstellen und mit steigender Temperatur kontinuierlich ansteigen. Daher hat die Umgebungstemperatur einen direkten Einfluss auf die Leistungsfähigkeit sowie die Treffsicherheit der Waffe.

Zudem hat sich in neuerer Zeit ein Trend etabliert, wonach eine deutliche Mehrzahl der militärischen Konflikte in klimatisch heissen Klimazonen ausgetragen wird. Beispiele hierfür sind u.a. Irak, Afghanistan oder Somalia. Um die geforderte hohe innenballistische Leistungsfähigkeit zu erreichen, mussten den Treibladungspulvern grössere Mengen an Sprengölen wie Dinitrotoluol (DNT) und Weichmacher wie Dibutylphthalat (DBP) beigefügt werden. Es hat sich jedoch gezeigt, dass derartige Antriebe für hohe thermische Belastungen nicht geeignet sind, da nach monatelanger Lagerung markante Veränderungen von Mündungsgeschwindigkeit und Spitzengasdruck auftraten. Dieser Effekt reduziert die Ersttrefferwahrscheinlichkeit und stellt durch die verursachte Erhöhung des Spitzengasdrucks um bis zu 50 % ein grosses Sicherheitsrisiko bei der Schussabgabe dar, da dabei die Drucklimite der Waffe deutlich und unkontrolliert überschritten werden kann. Die starke Wärmeeinwirkung in heissen Klimazonen setzt jedoch auch der thermischen Stabilität eines sprengölhaltigen Antriebs stark zu, indem u.a. der Stabilisator viel rascher aufgebraucht wird, was das Risiko für eine alterungsbedingte unkontrollierte Autokatalyse erhöht. Die dadurch verursacht detonative Umsetzung eines Antriebs kann ein ganzes Munitionslager zerstören und Personal verletzen. Ein modernes Antriebssystem für 105 mm-Haubitzen sollte daher kein Sprengöl enthalten, aber dennoch das geforderte hohe Leistungspotential erbringen.

Ein möglicher Ansatz zur Lösung dieses Problems ist bekannt und besteht in der Beimischung eines kristallinen Energieträgers wie etwa Nitraminverbindungen, wie z.B. RDX oder HMX zur Kornmatrix. Hierdurch kann ein hohes innenballistisches Leistungspotential ohne Verwendung von Sprengölen erreicht werden (US 8'353'994 B2; WO 2014/117280 A1). Zudem ist bekannt, dass sich mit einer Oberflächenbehandlung die Temperaturcharakteristik eines Treibladungspulvers gezielt verbessern lässt. So ist es möglich, durch geeignete Wahl der Behandlungsparameter sowohl den Abfall der Kaltäste als auch den Anstieg der Warmäste von Mündungsgeschwindigkeit und den Spitzengasdruck zu reduzieren (US 7'473'330 B2; US 8'353'994 B2; WO 2014/117280 A1). Interessant ist hierbei, dass sich die applizierten Oberflächenbehandlungsparameter, insbesondere die verwendete Menge an Campher, je nach Waffengattung unterschiedlich auf die Temperaturkoeffizienten auswirken. So führt in Mittelkaliberwaffen eine Erhöhung der Camphermenge zu einer Abflachung der Warmäste von Mündungsgeschwindigkeit und Spitzengasdruck, d. h. der Druckanstieg nimmt ab (US 8'353'994 B2). Demgegenüber wirkt sich in Mörserwaffen eine Erhöhung der Camphermenge entgegengesetzt aus, d. h. die Warmäste von Mündungsgeschwindigkeit und Spitzengasdruck werden steiler resp. der Druckanstieg nimmt zu (WO 2014/117280 A1). In der Praxis wurde gefunden, dass in Mittelkalibersystemen die Camphermengen zwischen typischerweise 3 - 5 Gewichtsprozent liegen muss, damit sich ein möglichst geringer Anstieg der Warmäste einstellt. Demgegenüber muss in Mörsersystemen die Camphermenge möglichst klein gewählt werden (<0.5%) oder muss sogar gänzlich weggelassen werden, damit die Warmäste von Mündungsgeschwindigkeit und Spitzengasdruck einen möglichst geringen Anstieg ergeben.

Weitere Zusammensetzungen und/oder Treibladungssysteme geeignet für Artilleriegeschosse werden in US 2014/352566, US 5 747 723, US 2003/005845 und US 2005/115452 offenbart.

In der Artillerie weisen nitroglyzerinhaltige Antriebe, meist sogenannte Kugelpulver, nur eine relativ kleine Verbreitung auf und kommen nur für Spezialanwendungen wie etwa für Hochleistungsladungen (Einheitsladung) zum Einsatz. Der am weitesten verbreitete Pulvertyp in der 105 mm-Artillerie besteht aus einer Kornmatrix enthaltend im Wesentlichen Nitrocellulose, zirka 10% Dinitrotoluol (DNT) und zirka 5 % des Weichmachers Dibutylphthalat (DBP). Bei diesem Pulvertyp ist jedoch die ballistische Stabilität wegen der Diffusion des Weichmachers Dibutylphthalat ungenügend, insbesondere beim Einsatz in heissen Klimazonen. Die beiden für 105mm-Artillerieanwendungen bekannten nitroglyzerin- und dinitrotoluolhaltigen Pulvertypen können beide Dibutylphthalat als Weichmacher enthalten. Dinitrotoluol und Dibutylphtalat sind jedoch nicht mit der Verordnung EG Nr. 1907/2006 (REACH) kompatibel und dürfen daher inskünftig in der Europäischen Union nicht mehr verwendet werden.

Das zu schützende Treibladungssystem kann grundsätzlich auch in anderen Artillerie-Kaliberbereichen verwendet werden, z.B. in 155mm-Systemen. Hierzu müssten bei den verwendeten Pulvern die Wandstärken auf eine Weise, wie sie Fachleuten bekannt ist, angepasst werden.

### Darstellung der Erfindung

Aufgabe der Erfindung ist es, ein dem eingangs genannten technischen Gebiet zugehörendes Treibladungssystem zu schaffen, bei welchem der Spitzengasdruck und somit die Mündungsgeschwindigkeit in einem grossen Temperaturbereich, insbesondere zwischen -46 °C und 63 °C, eine möglichst kleine Varianz gegenüber dem Spitzengasdruck und der Mündungsgeschwindigkeit bei 21 °C aufweist. Insbesondere soll der Spitzengasdruck bei höchstmöglicher Ladung zum Erreichen der maximalen Reichweite bei einer Umgebungstemperatur von 63 °C nicht wesentlich höher sein als bei einer Umgebungstemperatur von 21 °C. Zudem soll der Pulverabbrand auch bei tiefen Ladungen und einer Umgebungstemperatur im Bereich von -46 °C rückstandsfrei erfolgen, wobei die erzielten Mündungsgeschwindigkeiten nicht wesentlich von der Mündungsgeschwindigkeit bei einer Umgebungstemperatur von 21 °C abweichen sollen. Schliesslich soll das Treibladungssystem eine hohe chemische und ballistische Stabilität aufweisen und ohne toxische Substanzen auskommen. Zudem soll das Treibladungssystem bei tiefen Ladungen eine hohe thermische Umsetzungsrate aufweisen, während bei hohen Ladungen ein möglichst hoher thermischer Wirkungsgrad erreicht werden soll.

Die Lösung der Aufgabe ist durch die Merkmale des Anspruchs 1 definiert. Gemäss der Erfindung umfasst ein Treibladungssystem zum Verschiessen von Artilleriegeschossen mindestens zwei Teilladungen. Jede Teilladung weist als Antrieb je einen Pulvertyp auf, der Nitrocellulose, mindestens einen kristallinen Energieträger umfassend mindestens eine Nitraminverbindung sowie mindestens einen ersten inerten Weichmacher umfasst. Mindestens eine Teilladung besteht aus einem ersten Pulvertyp und die mindestens eine weitere Teilladung besteht aus einem zweiten Pulvertyp. Der zweite Pulvertyp weist im Bereich von oberflächennahen Zonen auf eine Eindringtiefe von maximal 400 Mikrometern zwischen 2 bis 10 Gewichtsprozent eines zweiten inerten Weichmachers auf, während der erste Pulvertyp in oberflächennahen Zonen keinen zweiten inerten Weichmacher aufweist. Unter "keinen zweiten inerten Weichmacher" wird eine Konzentration des zweiten inerten Weichmachers in den oberflächennahen Zonen des ersten Pulvertyps von 0 Gewichtsprozent verstanden.

Es wurde nun überraschend gefunden, dass ein Treibladungssystem zum Verschiessen von Artilleriegeschossen, insbesondere für 105 mm-Haubitzen, aufgebaut auf der Kombination zweier unterschiedlicher Pulvertypen mit einem zweiten inerten Weichmacher und ohne zweiten inerten Weichmacher in oberflächennahen Zonen unvorhersehbare gute innenballistische Eigenschaften ergibt.

Da der zweite inerte Weichmacher vorzugsweise in die oberflächennahen Zonen eindiffundiert wird, ist in der folgenden Anmeldung auf vom zweiten Pulvertyp mit eindiffundiertem zweiten inerten Weichmacher und dem ersten Pulvertyp ohne eindiffundiertem zweiten inerten Weichmacher die Rede.

Üblicherweise stellen sich die tiefsten Mündungsgeschwindigkeiten und Spitzengasdrücke bei der kältesten Beschusstemperatur ein und nehmen mit zunehmender Beschusstemperatur kontinuierlich zu, d.h. die höchsten Werte werden normalerweise bei der höchsten für einen Pulvertyp zulässigen Beschusstemperatur erreicht. Durch die gewählte Zusammensetzung werden die innenballistischen Kenndaten Mündungsgeschwindigkeit und Spitzengasdruck jedoch von der Umgebungstemperatur nur geringfügig beeinflusst. Durch die erzielte Minimierung der Variationsbreite der Mündungsgeschwindigkeiten, welche sich über den gesamten zulässigen Temperaturbereich des Waffensystems einstellen, kann eine Erhöhung der Trefferwahrscheinlichkeit herbeigeführt werden.

Zudem ist beim Übergang von 21°C auf 63°C der Anstieg des Spitzengasrucks minimal. Hierdurch eröffnet sich die Möglichkeit, die Waffe bei Normalbedingungen, d.h. bei Temperaturen um 21 °C, auf einem höheren Druckniveau zu betrieben als dies mit konventionellen Ladungssystemen möglich ist, da durch die geringfügige Varianz des Spitzengasdrucks bei steigender Beschusstemperatur dieser den maximal zulässigen Gasdrucks des Rohres der verwendeten Haubitze nicht überschreitet. Dadurch kann die Leistungsfähigkeit eines Haubitzensystems erhöht werden und es eröffnet sich die Möglichkeit, durch Verwendung einer Zusatzladung die Reichweite zu vergrössern.

Der Eintrag eines zweiten inerten Weichmachers in oberflächennahen Zonen des zweiten Pulvertyps erfolgt vorzugsweise durch eine entsprechende Oberflächenbehandlung, beispielsweise durch Versetzen eines Halbfabrikats des zweiten Pulvertyps mit einer Lösung des zweiten inerten Weichmachers in einem organischen Lösungsmittel. Dementsprechend wird in der folgenden Anmeldung auch von Pulvertypen mit und ohne Oberflächenbehandlung gesprochen, wobei der Pulvertyp mit Oberflächenbehandlung in den oberflächennahen Bereichen den zweiten inerten Weichmacher in einer Konzentration von 2 bis 10 Gewichtsprozent enthält und der Pulvertyp ohne Oberflächenbehandlung keinen zweiten inerten Weichmacher in den oberflächennahen Bereichen aufweist. Beide Pulvertypen enthalten als Hauptkomponente Nitrocellulose-Mischungen mit einem mittleren Stickstoffgehalt von vorzugsweise um 13.25%. Als weitere Schlüsselkomponenten enthalten beide Pulvertypen einen kristallinen Energieträger umfassend mindestens eine Nitraminverbindung sowie mindestens einen ersten inerten Weichmacher.

Vorzugsweise umfassen die Pulvertypen ferner wenigstens einen Mündungsfeuerdämpfer, wie z. B. Kaliumsulfat, Kaliumbitartrat oder Kaliumnitrat in Mengen von 0.5 - 5 Gew.-%, bevorzugt von 1 - 3 Gew.-%. Weiter bevorzugt weisen die Antriebe zudem Stabilisatoren, wie Beispielsweise Akardit II (CAS-# 724-18-5), Centralit I (CAS-#: 90-93-7) oder Diphenylamin (CAS-#: 122-39-4), oder Rohrschonungsadditive, wie z. B. Calciumcarbonat (CAS-#: 471-34-1)auf.

Nitrocellulose wird durch Nitrierung von Cellulose (Baumwoll-Linters, Zellstoff) gewonnen und stellt seit über hundert Jahren das wichtigste Ausgangsmaterial für die Herstellung von ein-, zwei- und dreibasigen Treibladungspulvern dar. Nitrocellulose ist in grossen Mengen zu günstigen Preisen verfügbar und wird mit einer grossen Spannbreite an verschiedenen chemisch-physikalischen Eigenschaften wie Stickstoffgehalt, Molekulargewicht oder Viskosität angeboten. Diese Unterschiede erlauben, dass sich Nitrocellulose zu den verschiedenen homogenen Treibladungspulvertypen verarbeiten lässt. Der Energieinhalt von Nitrocellulose wird über den Stickstoffgehalt eingestellt.

Vorzugsweise werden bei einem Artilleriegeschoss Teilladungen mit dem ersten Pulvertyp für die unteren Zonen der Schiesstafel, z.B. für Ladung 1, und die Teilladungen mit dem zweiten Pulvertyp für die oberen Zonen der Schiesstafel verwendet. Das heisst, dass zum Verschiessen eines Artilleriegeschosses zunächst ein bis drei, bevorzugt eine bis zwei Teilladungen mit dem ersten Pulvertyp und anschliessend eine bis sechs Teilladungen mit dem zweiten Pulvertyp in eine Hülse zugeladen werden, je nachdem, für welche Zone der Schiesstafel das Artilleriegeschoss eingesetzt werden soll. Durch die Verwendung einer flexiblen Anzahl an Teilladungen können mittels des erfindungsgemässen Treibladungssystems die unterschiedlichen Zonen einer Schiesstafel abgedeckt werden, wobei stets ein aussergewöhnlich vorteilhaftes innerballistisches Verhalten erreicht werden kann.

Dieses zeichnet sich dadurch aus, dass bei den tiefen Ladungen, bei denen mindestens eine Teilladung mit dem ersten Pulvertyp eingesetzt werden, hohe Pulverumsatzraten (hohe thermische Wirkungsgrade) ermöglicht werden, was den Auswurf an unverbranntem Pulvermaterial minimiert und das Leistungspotential erhöht. Zudem wird der Kaltabfall der Temperaturäste von Mündungsgeschwindigkeit und Spitzengasdruck minimiert.

Andererseits bewirkt die Oberflächenbehandlung des zweiten Pulvertyps der Teilladungen, welche für hohe Ladungen verwendet werden, dass der Quotient von Mündungsgeschwindigkeit und Spitzengasdruck (v₀/pₘₐₓ) möglichst hoch ausfällt, d. h. die zur Erfüllung der Schiesstafel anvisierten Mündungsgeschwindigkeiten können bei möglichst tiefem Gasdruck erreicht werden. Zudem wurde überraschenderweise gefunden, dass die Oberflächenbehandlung des zweiten Pulvertyps den Anstieg der Warmäste von Mündungsgeschwindigkeit und Spitzengasdruck deutlich reduziert. Hierdurch kann die geforderte Mündungsgeschwindigkeit für die höchsten Zonen der Schiesstafel und daher die höchste geforderte Mündungsgeschwindigkeit ohne Überschreitung der Gasdrucklimite des verwendeten Haubitzensystems erreicht werden.

Wie anfängliche Versuche gezeigt haben, können die innenballistischen Vorgaben nicht erreicht werden, falls das Ladungssystem nur aus einem einheitlichen Pulvertyp aufgebaut wäre, z. B. mit einer Oberflächenbehandlung mit einer mittleren Menge des zweiten inerten Weichmachers relativ zum erfindungsgemässen zweiten Pulvertyp. Würden nur Teilladungen mit dem zweiten Pulvertyp verwendet, wären die Umsetzung und die Anzündung bei den tiefen Ladungen schlecht, so dass ein hoher Anteil an unverbranntem Pulver aus dem Rohr ausgestossen würde. Zudem wäre wegen der schlechteren Anzündbarkeit durch die Phlegmatisierung der Oberfläche insbesondere im Kaltbereich mit deutlich tieferen Werten und unakzeptablen Streuungen von Mündungsgeschwindigkeit und Spitzengasdruck zu rechnen. Würden dagegen ausschliesslich Teilladungen mit dem ersten Pulvertyp verwendet, dann würde der Spitzengasdruck beim Abfeuern der höchsten Ladung zur Erreichung der geforderten Mündungsgeschwindigkeit für maximale Reichweite bei hohen Beschusstemperaturen stark ansteigen und die zulässige Drucklimite überschreiten.

Vorzugsweise umfassen der erste Pulvertyp und der zweite Pulvertyp Körner mit einer kreiszylindrischen Geometrie mit in axialer Richtung verlaufenden Längskanälen, wobei vorzugsweise die Körner des ersten Pulvertyps über einen bis vier Längskanäle und die Körner des zweiten Pulvertyps über sieben bis neunzehn Längskanälen verfügen.

Die Längskanäle der Körner sind in einem im Wesentlichen runden Bereich um die Längsachse der Körner herum angeordnet. Zwischen diesem Bereich und der äusseren Mantelfläche der Körner weisen die Körner eine Wandung mit einer Wandstärke auf. Antriebe aus Körnern werden als Schüttpulver bezeichnet. Diese sind schüttbar (bzw. rieselfähig), was wichtig für die industrielle Abfüllung von Teilladungen in Behältern, insbesondere in Säcken, ist. Das Treibladungspulver kann während des Abfüllens in Behältern also ähnlich wie eine Flüssigkeit gehandhabt werden.

Die Körner können insbesondere mittels Extrusion hergestellt werden.

Die Wandstärken der beiden Pulvertypen hängen vom anvisierten Artilleriesystem ab. Für ein 105mm-System beträgt die Wandstärke des ersten Pulvertyps 0.4 - 1.2 mm, vorzugsweise 0.5 - 1.0 mm,, während die Körner des zweiten Pulvertyps Wandstärken von 0.3 - 1.1 mm, vorzugsweise 0.4 - 0.9 mm aufweisen.

Unter "Wandstärke" wird im Rahmen der vorliegenden Anmeldung der Abstand zwischen der äusseren Mantelfläche der Körner und dem Bereich, in welchem die Längskanäle angeordnet sind, verstanden.

Bevorzugt beträgt die Konzentration des zweiten inerten Weichmachers in den oberflächennahen Zonen des zweiten Pulvertyps zwischen 3 bis 6 Gewichtsprozent.

Der mindestens eine kristalline Energieträger ist eine Nitraminverbindung der allgemeinen chemischen Struktur R1-R2-N-NO₂ und umfasst vorzugsweise Hexogen (RDX) oder Oktogen (HMX), insbesondere in einer Konzentration von 5 bis 15 Gewichtsprozent.

Der Energieträger liegt vorzugsweise bei Raumtemperatur in kristalliner Form vor. Bei diesen Anteilen in einer Basis aus Nitrocellulose wird erreicht, dass die mittleren Abstände zwischen den einzelnen Kristallen des kristallinen Energieträgers ausreichend gross sind, so dass sich die einzelnen Kristalle überwiegend nicht berühren. Dies bewirkt, dass bei Einwirkung externer mechanischer Stimuli der Schockimpuls im Wesentlichen nicht von einem Enerigeträger-Kristall an die benachbart liegenden Kristalle weitergegeben werden kann. So wird ein primär einwirkender Schockimpuls nicht multipliziert und über die gesamte Pulvermenge übertragen.

Die beiden Verbindungen RDX und HMX der allgemeinen Formel R-N-N0₂ (R "Rest") haben einen relativ kleinen Rest R, der im Vergleich zum Nitramin-Strukturelement einen kleinen Anteil am Gesamtmolekül darstellt. Dadurch weisen die beiden Verbindungen einen relativ hohen Energiegehalt auf.

Bevorzugt wird RDX als kristalliner Energieträger verwendet. Es ist im Vergleich zu HMX günstiger und sicherer in der Herstellung. HMX ist teurer als RDX, bietet aber keine besonderen Vorteile. Andere Nitraminverbindungen (wie z. B. NIGU etc.) haben im Vergleich zu RDX ein relativ tiefes innenbalistisches Leistungspotential.

Besonders bevorzugt weist der kristalline Energieträger eine definierte mittlere Korngrösse auf. So wird z. B. RDX bevorzugt mit einer mittleren Korngrösse von 4 - 10 Mikrometer, insbesondere 6 Mikrometer verwendet. Eine möglichst homogene und feinteilige Partikelgrösse des kristallinen Energieträgers ist wichtig, um den Kornabbrand zu verbessern und hierdurch das innenbalistische Liestungspotential zu verbessern.

Alternativ zu den Nitraminverbindungen wäre z. B. auch ein Nitratester der allgemeinen Formel R-0-NO, denkbar. Allerdings sind Nitratester im Vergleich zu Nitraminverbindungen weniger chemisch stabil. Es ist zudem möglich, kristalline Energieträger auf Nitraminbasis zu verwenden, welche zusätzlich Nitratestergruppen in der Molekülstruktur aufweisen. Beispiele für kristalline Energieträger sind: Hexanitroisowurtzitan (CL-20, CAS-# 14913-74-7), Nitroguanidin (NIGU, NQ, CAS-# 70-25-7, N-Methylnitramin (Tetryl, N-Methyl-N,2,4,6-tetranltrobenzolamin, CAS-# 479-45-8) sowie Nitrotriazolon (NTO, CAS-# 932-64-9) und Triaminotrinitrobenzol (TATB, CAS-# 3058-38-6). All diese Energieträger können einzeln oder in Kombination miteinander eingesetzt werden.

Zur Stabilisierung können auch an sich bekannte Wirkstoffe wie z. B. Akardit II verwendet werden.

Vorzugsweise weisen die Antriebe den mindestens einen ersten inerten Weichmacher in einer Konzentration von 1 bis 5 Gewichtsprozent auf, wobei der erste inerte Weichmacher bevorzugt homogen in der Konrmatrix verteilt ist.

Durch das Zufügen von nur relativ kleinen Mengen (z. B. < 10 Gew.-%) mindestens eines inerten Weichmachers in die Kornmatrix kann die Widerstandsfähigkeit gegenüber mechanischen Stimuli deutlich verbessert werden. Je nach Anwendung können Kombinationen von mehreren inerten Weichmachern zur Einstellung der gewünschten thermodynamischen Eigenschaften eingesetzt werden. Der Kornaufbau derartiger Antriebe kann auf die spezifische Anwendung angepasst werden (z. B. Einstellen der Abbrandcharakteristik auf Rohrlänge, Geschossgewicht etc. des Waffensystems). Vorzugsweise umfasst der mindestens eine erste Weichmacher eine Karbonsäureesterverbindung, insbesondere aus den Gruppen der Phtalatester, Citratester, Terephtalester, Stearatester oder Adipatester.

Bevorzugt umfasst der zweite inerte Weichmacher mindestens eine Verbindung aus der Gruppe umfassend Campher, Dialkylphthalate und Dialkyldiphenylharnstoffe. Insbesondere bevorzugt wird als zweiter inerter Weichmacher Campher (CAS-# 76-22-2) eingesetzt.

Der erste und der zweite Pulvertyp der mindestens zwei Teilladungen sind vorzugsweise je in einem zylindrischen Stoffbeutel aufgenommen, wobei die Stoffbeutel entlang ihrer Längsachse vorzugsweise eine Durchgangsöffnung aufweisen.

Die Teilladungen für Artillerie-Treibladungen aus dem Stand der Technik sind in rechteckigen Beuteln abgefüllt. Je nach Zone der Schiesstafel, welche mit Feuer belegt werden soll, wird eine geeignete Anzahl dieser Säcke in einer Hülse eines Artilleriegeschosses angeordnet. Nachteilig an den vorbekannten Säcken ist jedoch, dass diese aufgrund ihrer rechteckigen Ausgestaltung innerhalb der zylindrischen Hülse des Geschosses nicht optimal eingelegt werden können, wodurch relativ viel Leerraum innerhalb der Hülse entsteht, was sich negativ auf die maximal mögliche Zuladung der Pulvermenge in der Hülse auswirkt und zu einem unregelmässigen Abbrand führen kann.

Durch die Verwendung von zylindrischen Stoffbeuteln lässt sich gemäss der vorliegenden Erfindung eine optimalere Platzausnutzung innerhalb einer Hülse erzielen. Ferner entfällt das Falten oder Aufrollen der Säcke vor dem Einlegen, was die Handhabung des erfindungsgemässen Treibladungssystems wesentlich vereinfacht.

Verfügen die Stoffbeutel gemäss einer bevorzugten Ausführungsform entlang ihrer Längsachse über eine Durchgangsöffnung, lassen sich diese einfach an einem zentral innerhalb der Hülse angeordneten Element, wie z. B. einer Zündschraube, überstreifen und ausrichten.

Der Durchmesser der Zylindergrundfläche der Stoffbeutel entspricht vorzugsweise dem Innendurchmesser einer Hülse, in welcher das erfindungsgemässe Treibladungssystem eingesetzt werden soll. Die Höhe des Zylinders kann je nach der benötigten Pulvermenge der jeweiligen Teilladung variiert werden.

Ein Fachmann wird erkennen, dass sich die offenbarten Stoffbeutel nicht nur im Zusammenhang mit dem erfindungsgemässen Treibladungssystem verwenden lassen, sondern dass sich diese generell für unterschiedliche Arten an Treibladungssystemen anwenden lassen.

Bevorzugt weist wenigstens eine der mindestens zwei Teilladungen mindestens ein Stück Zinnfolie als Entkupferungsmittel auf.

Gegenüber dem bisher üblicherweise eingesetzten Blei weist Zinn den Vorteil auf, dass dieses wesentlich umweltverträglicher und untoxisch ist.

Bei einem bevorzugten Treibladungssystem mit sieben Teilladungen wird vorzugsweise in mehreren Stoffbeutel jeweils zwei Stücke einer Zinnfolie zugelegt.

Die vorliegende Anmeldung betrifft ferner die Verwendung eines erfindungsgemässen Treibladungssystems zum Verschiessen eines Artilleriegeschosses, wobei zur Abdeckung von Schussweiten im unteren Bereich einer Schusstafel eine bis drei Teilladungen mit dem ersten Pulvertyp und zur Abdeckung von Schussweiten im oberen Bereich der Schusstafel zusätzlich eine bis sechs Teilladungen mit dem zweiten Pulvertyp verwendet werden.

Aus der nachfolgenden Detailbeschreibung und der Gesamtheit der Patentansprüche ergeben sich weitere vorteilhafte Ausführungsformen und Merkmalskombinationen der Erfindung.

### Beispiele

### Herstellungsbeispiel 1: Pulvertyp 1 ohne Oberflächenbehandlung, für Zone 1

Es wird ein 1-Loch (Längskanal) Pulver hergestellt, indem 150 kg Pulverteig bestehend aus den festen Anteilen von 10Gew.-% Hexogen, 1.3 Gew.-% Akardit-II, 1.2 Gew.-% Kaliumsulfat, 1.5 Gew.-% eines Phthalatesters (welcher vorwiegend aus linearen C9-C11-Alkoholen mit einem mittleren Molekulargewicht von 450 g/mol und mit einer mittleren dynamischen Viskosität bei 20 °C von 73 mPa*s aufgebaut ist) und Nitrocellulose mit einem Stickstoffgehalt von 13.20 Gew.-% (Ergänzung auf 100 %) unter Zugabe von Diethylether und Ethanol zu einem lösungsmittelfeuchten Knetteig verarbeitet wird. Nach 70 Minuten Kneten wird dieser Knetteig durch eine Matrize mit 1-Lochgeometrie und 3.2 mm Strangquerschnitt gepresst (d. h. extrudiert). Die extrudierten Stränge werden nach einer Vortrocknung an der Luft auf die gewünschte Länge geschnitten. Anschliessend werden bei erhöhter Temperatur die verbleibenden Restlösungsmittel entfernt. Danach wird das resultierende Pulver-Halbfabrikat auf 55 °C aufgeheizt und in einer auf 55 °C beheizten Poliertrommel aus Kupfer mit 0.1 % Graphit und 2.5 Litern wässriger Ethanollösung versetzt. Die Einwirkung unter ständigem Drehen erfolgt während 2 Stunden, wobei der Ethanol kontinuierlich abdampft. Nach Beendigung der Graphitierung wird das Pulver während 22 Stunden bei 80 °C gebadet, danach auf Bleche ausgebreitet und während 22 Stunden bei 60 °C getrocknet.

Das resultierende Pulver hat folgende physikalischen Eigenschaften: 2.00 mm Aussendurchmesser, 5.04 mm Länge, 0.91 mm mittlere Wandstärke und 0.17 mm Lochdurchmesser, 3754 J/g Wärmeinhalt und 945 g/l Schüttdichte.

Chemische Stabilität:
Verpuffungstemperatur = 174 °C.
Wärmeflusskalorimetrie nach STANAG 4582 = 16.5 J/g resp. 20 µW/g (Anforderung nach Norm STANAG 4582: maximale Wärmeentwicklung < 114 µW/g).

### Herstellungsbeispiel 2: Pulvertyp 2 mit Oberflächenbehandlung, für Zonen 2-4

Es wird ein 7-Loch-Pulver hergestellt, indem 225 kg eines Pulverteigs bestehend aus den festen Anteilen von 16 Gew.-% Hexogen, 1.3 Gew.-% Akardit-II, 1.2 Gew.-% Kaliumsulfat, 1.5 Gew.-% eines Phthalsäureesters (welcher vorwiegend aus linearen C9-C11-Alkoholen mit einem mittleren Molekulargewicht von 450 g/mol und mit einer mittleren dynamischen Viskosität bei 20 °C von 73 mPa*s aufgebaut ist) und Nitrocellulose mit einem Stickstoffgehalt von 13.20 Gew.-% (Ergänzung auf 100 %) unter Zugabe von Diethylether und Ethanol zu einem lösungsmittelfeuchten Knetteig verarbeitet. Nach 70 Minuten Kneten wird der Knetteig durch eine Matrize mit 7-Lochgeometrie und 7.0 mm Strangquerschnitt gepresst (d. h. extrudiert). Die extrudierten Stränge werden nach einer Vortrocknung an der Luft auf die gewünschte Länge geschnitten. Anschliessend werden bei erhöhter Temperatur die verbleibenden Restlösungsmittel entfernt. Danach wird das resultierende Pulver-Halbfabrikat auf 55 °C aufgeheizt und in einer auf 55 °C beheizten Poliertrommel aus Kupfer mit 0.12 % Graphit, 2.5 % Campher und 4.5 Litern wässriger Ethanollösung versetzt. Die Einwirkung unter ständigem Drehen erfolgt während 2 Stunden, wobei der Ethanol kontinuierlich abdampft. Nach Beendigung der Oberflächenbehandlung wird das Pulver während 30 Stunden bei 85 °C gebadet, danach auf Bleche ausgebreitet und während 22 Stunden bei 60 °C getrocknet.

Das resultierende Pulver hat folgende physikalischen Eigenschaften: 4.66 mm Aussendurchmesser, 9.03 mm Länge, 1.05 mm mittlere Wandstärke und 0.15 mm Lochdurchmesser, 3653 J/g Wärmeinhalt und 957 g/l Schüttdichte.

Chemische Stabilität:
Verpuffungstemperatur = 176 °C.
Wärmeflusskalorimetrie nach STANAG 4582 = 22.2 J/g resp. 27 µW/g (Anforderung nach Norm STANAG 4582: maximale Wärmeentwicklung < 114 µW/g).

### Herstellungsbeispiel 3: Pulvertyp 1 ohne Oberflächenbehandlung, für Zonen 5-6

Es wird ein 7-Loch-Pulver hergestellt, indem 225 kg eines Pulverteigs bestehend aus den festen Anteilen von 25 Gew.-% Hexogen, 1.3 Gew.-% Akardit-II, 1.7 Gew.-% Kaliumsulfat, 1.5 Gew.-% eines Phthalsäureesters (welcher vorwiegend aus linearen C9-C11-Alkoholen mit einem mittleren Molekulargewicht von 450 g/mol und mit einer mittleren dynamischen Viskosität bei 20 °C von 73 mPa*s aufgebaut ist) und Nitrocellulose mit einem Stickstoffgehalt von 13.20 Gew.-% (Ergänzung auf 100%) unter Zugabe von Diethylether und Ethanol zu einem lösungsmittelfeuchten Knetteig verarbeitet wird. Nach 70 Minuten Kneten wird der Knetteig durch eine Matrize mit 7-Lochgeometrie und 8.0 mm Strangquerschnitt gepresst (d. h. extrudiert). Die extrudierten Stränge werden nach einer Vortrocknung an der Luft auf die gewünschte Länge geschnitten. Anschliessend werden bei erhöhter Temperatur die verbleibenden Restlösungsmittel entfernt. Danach wird das resultierende Pulver-Halbfabrikat auf 55 °C aufgeheizt und in einer auf 55 °C beheizten Poliertrommel aus Kupfer mit 0.12% Graphit und 7.5 Litern wässriger Ethanollösung versetzt. Die Einwirkung unter ständigem Drehen erfolgt während 2 Stunden, wobei der Ethanol kontinuierlich abdampft. Nach Beendigung der Oberflächenbehandlung wird das Pulver während 30 Stunden bei 85 °C gebadet, danach auf Bleche ausgebreitet und während 22 Stunden bei 60 °C getrocknet.

Das resultierende Pulver hat folgende physikalischen Eigenschaften: 5.66 mm Aussendurchmesser, 8.59 mm Länge, 1.31 mm mittlere Wandstärke und 0.14 mm Lochdurchmesser, 3679 J/g Wärmeinhalt und 969 g/l Schüttdichte.

Chemische Stabilität:
Verpuffungstemperatur = 177 °C.
Wärmeflusskalorimetrie nach STANAG 4582 = 25.1 J/g resp. 29 µW/g (Anforderung nach Norm STANAG 4582: maximale Wärmeentwicklung < 114 µW/g).

### Anwendungsbeispiel 1:

| | |
|---|---|
| System: | Haubitze System 105 mm M119 |
| Geschoss: | M1 mit Masse 14.5 kg |
| Ladungsbeutel: | Donut-Bags NCW mit Zentralloch |
| Zündpatrone: | M28E2 (Benite Primer) |

**Tabelle 1: Ladungsmassen der verwendeten Pulver für Zonen 1 - 6**

| Zone | Pulver | Oberflächenbehandlung | Ladungsmasse |
|---|---|---|---|
| 1 | Herstellungsbeispiel 1 | nein | 196g |
| 2 | Herstellungsbeispiel 2 | ja | 116g |
| 3 | Herstellungsbeispiel 2 | ja | 219g |
| 4 | Herstellungsbeispiel 2 | ja | 265g |
| 5 | Herstellungsbeispiel 3 | nein | 625g |
| 6 | Herstellungsbeispiel 3 | nein | 640g |

**Tabelle 2: Mündungsgeschwindigkeiten in m/s bei -46 °C, 21 °C und 63 °C**

| Zone | -46°C | 21°C | 63°C |
|---|---|---|---|
| 1 | 177.1 | 183.0 | - |
| 2 | 215.5 | 224.1 | - |
| 3 | - | 277.2 | - |
| 4 | 340.3 | 358.2 | 374.0 |
| 5 | 472.8 | 504.0 | 494.7 |
| 6 | 651.5 | 651.8 | 620.8 |

**Tabelle 3: Spitzengasdrücke in bar bei -46 °C, 21 °C und 63 °C**

| Zone | -46°C | 21°C | 63°C |
|---|---|---|---|
| 1 | 344 | 461 | - |
| 2 | 427 | 433 | - |
| 3 | - | 512 | - |
| 4 | 737 | 849 | 948 |
| 5 | 1434 | 1697 | 1634 |
| 6 | 3262 | 3371 | 2923 |

**Tabelle 4: Thermische Wirkungsgrade für die Energieumsetzung der einzelnen Zonen bei 21 °C**

| Zone | therm | Wirkungsgrad |
|---|---|---|
| 1 | ◤ | 33 % |
| 2 | ◤ | 32 % |
| 3 | ◤ | 29 % |
| 4 | ◤ | 32 % |
| 5 | ◤ | 35 % |
| 6 | ◤ | 41 % |

Man erkennt, dass durch den neuartigen Ladungsaufbau, bestehend aus der erfindungsgemässen Kombination zweier Pulvertypen mit und ohne Oberflächenbehandlung, d.h. mit eindiffundiertem zweiten inerten Weichmacher und ohne eindiffundiertem zweiten inerten Weichmacher bei den tiefen Ladungen 1 - 2 im Kaltbereich nur sehr geringe Abfälle der Mündungsgeschwindigkeit eintreten, nämlich - 5.9 m/s bei Zone 1 und 8.6 m/s bei Zone 2. Die Energieumsetzung in kinetische Energie erfolgt sowohl bei Zone 1, wo nur das Pulver ohne Oberflächenbehandlung verwendet wird, als auch bei Zone 2, wo die Kombination beider Pulvertypen mit und ohne Oberflächenbehandlung verwendet wird, sehr effizient, was sich in hohen thermischen Wirkungsgraden von 33 % (Zone 1) und 32 % (Zone 2) äussert, trotz den tiefen Spitzengasdrücken von < 500 bar.

Auch bei den oberen Ladungen für die Zonen 4 - 6 ermöglicht die erfindungsgemässe Kombination zweier Pulvertypen mit und ohne Oberflächenbehandlung erstaunlicherweise, dass die Kaltabfälle der Mündungsgeschwindigkeiten nur relativ klein ausfallen, nämlich zwischen 20 - 30 m/s für die Zonen 4 und 5, während sich bei Zone 6 überraschenderweise praktisch kein Kaltabfall einstellt, d. h. die Spitzengasdrücke bei -46 °C und bei 21 °C sind praktisch identisch. Hiermit wird aufgezeigt, dass im beschriebenen Ladungssystem dank der Kombination zweier Pulvertypen mit und ohne Oberflächenbehandlung die Mündungsgeschwindigkeiten der einzelnen Teilladungen bei der Schussabgabe innerhalb des Temperaturbereichs zwischen -46 °C und 21 °C nur relativ geringfügig von der Umgebungstemperatur beeinflusst werden, wodurch sich die Trefferwahrscheinlichkeit deutlich erhöht.

Für Zone 6 wurde die Pulvermenge derart eingestellt, dass sich bei 21°C eine Mündungsgeschwindigkeit von 652 m/s ergibt. Der Spitzengasdruck, welcher sich für diese Geschwindigkeit einstellt, beträgt nur 3371 bar, d.h. das Verhältnis v₀/pₘₐₓ ist wie erhofft relativ hoch. Zudem stellt sich beim Übergang auf die höchste Beschusstemperatur kein Druckanstieg ein. Dies bedeutet, dass die Waffe Dank dem erfindungsmässigen Ladungsaufbau über den gesamten Temperaturbereich weit unterhalb der Systemdrucklimite von 3965 bar betrieben werden kann. Die Druckreserve von 600 bar könnte bei Bedarf zur Erhöhung der Leistungsfähigkeit mittels einer Zusatzladung für gesteigerte Reichweite ausgenutzt werden. Bei Verwendung eines konventionellen Ladungssystems mit Pulver ohne Oberflächenbehandlung stellt sich ein klassischer Abbrand ein, d.h. eine kontinuierliche Zunahme von Mündungsgeschwindigkeit und Spitzengasdruck mit zunehmender Beschusstemperatur. Dieses Verhalten führt dazu, dass man bei der höchsten zulässigen Beschusstemperatur in den Bereich der Gasdrucklimite kommt, womit die Möglichkeit zur Reichweitensteigerung entfällt. Falls der Druckanstieg mit einem konventionellen Ladungskonzept in einer gewissen Anwendung sehr stark ausfällt, kann der Fall eintreten, dass der Spitzengasdruck bei 63°C bei der zur Erreichung der bei 21°C geforderten Mündungsgeschwindigkeit sogar überschritten wird, d.h. die Waffe darf dann nur noch über einen eingeschränkten Temperaturbereich betrieben werden.

### Kurze Beschreibung der Zeichnungen

Die zur Erläuterung des Ausführungsbeispiels verwendeten Zeichnungen zeigen:
- Fig. 1: ein erfindungsgemässes Treibladungssystem mit sieben Teilladungen in Stoffbeuteln;
- Fig. 2: eine Anordnung des Treibladungssystems in einer Hülse eines Artilleriegeschosses.

Grundsätzlich sind in den Figuren gleiche Teile mit gleichen Bezugszeichen versehen.

### Wege zur Ausführung der Erfindung

Die Fig. 1 zeigt ein erfindungsgemässes Treibladungssystem 1 mit sechs Teilladungen 2.1, 3.1 - 3.5. Die Teilladungen 2.1, 3.1 - 3.5 sind je in einem im Wesentlichen zylinderförmigen Stoffbeutel gefüllt. Das gezeigte Treibladungssystem 1 umfasst fünf zweite Teilladungen 3.1 - 3.5 mit einem zweiten Pulvertyp als Antrieb, welcher im Bereich von oberflächennahen Zonen auf eine Eindringtiefe von maximal 400 Mikrometern zwischen 2 bis 10 Gewichtsprozent eines zweiten inerten Weichmachers aufweist. Ferner umfasst das Treibladungssystem 1 eine erste Teilladung 2.1 mit einem ersten Pulvertyp als Antrieb, welcher keinen zweiten inerten Weichmacher in oberflächennahen Zonen aufweist. Die erste Teilladung 2.1 dient zur Abdeckung des untersten Bereichs der Schusstafel, während mit den zweiten Teilladungen 3.1 - 3.5 die oberen Bereiche der Schusstafel abgedeckt werden können.

Die Fig. 2 zeigt die Anordnung des erfindungsgemässen Treibladungssystems 1 in einer Hülse 4 eines Artilleriegeschosses. Dabei ist die erste Teilladung 2.1 unterhalb der zweiten Teilladungen 3.1 - 3.5 in der Hülse 4 angeordnet. Die Stoffbeutel der Teilladungen 2.1, 3.1 - 3.4 weisen entlang ihrer Längsachse eine Durchgangsöffnung 5 auf, in welcher eine Zündschraube 6 (gestrichelt angedeutet) durchgeführt ist. Durch die zylindrische Form der Stoffbeutel lassen sich diese sehr einfach und möglichst platzsparend innerhalb der Hülse 4 einlegen.

## Patentansprüche

1. Treibladungssystem zum Verschiessen von Artilleriegeschossen mit mindestens zwei Teilladungen, wobei die Teilladungen als Antrieb je einen Pulvertyp aufweisen, der Nitrocellulose, mindestens einen kristallinen Energieträger umfassend mindestens eine Nitraminverbindung sowie mindestens einen ersten inerten Weichmacher umfassen, **dadurch gekennzeichnet, dass** mindestens eine Teilladung einen ersten Pulvertyp und die mindestens eine weitere Teilladung einen zweiten Pulvertyp umfasst, wobei der zweite Pulvertyp im Bereich von oberflächennahen Zonen auf eine Eindringtiefe von maximal 400 Mikrometern zwischen 2 bis 10 Gewichtsprozent eines zweiten inerten Weichmachers aufweist und der erste Pulvertyp in oberflächennahen Zonen keinen zweiten inerten Weichmacheraufweist.

2. Treibladungssystem gemäss Anspruch 1, **dadurch gekennzeichnet, dass** der erste und der zweite Pulvertyp Körner mit einer kreiszylindrischen Geometrie mit in axialer Richtung verlaufenden Längskanälen umfassen, wobei vorzugsweise die Körner des ersten Pulvertyps über einen bis vier Längskanäle und die Körner des zweiten Pulvertyps über sieben bis neunzehn Längskanäle verfügen.

3. Treibladungssystem gemäss Anspruch 2, **dadurch gekennzeichnet, dass** die Körner des ersten Pulvertyps eine Wandstärke von 0.4 - 1.2 mm, vorzugsweise 0.5 - 1.0mm und die Körner des zweiten Pulvertyps eine Wandstärke von 0.3 - 1.1 mm, vorzugsweise 0.4 - 0.9 mm, aufweisen.

4. Treibladungssystem gemäss einem der Ansprüche 1 bis 3, **dadurch gekennzeichnet, dass** die Konzentration des zweiten inerten Weichmachers in den oberflächennahen Zonen des zweiten Pulvertyps zwischen 3 bis 6 Gewichtsprozent beträgt.

5. Treibladungssystem gemäss einem der Ansprüche 1 bis 4, **dadurch gekennzeichnet, dass** der mindestens eine kristalline Energieträger Hexogen oder Oktogen umfasst, insbesondere in einer Konzentration von 5 bis 15 Gewichtsprozent.

6. Treibladungssystem gemäss einem der Ansprüche 1 bis 5, **dadurch gekennzeichnet, dass** der erste und der zweite Pulvertyp den mindestens einen ersten inerten Weichmacher in einer Konzentration von 1 bis 5 Gewichtsprozent umfassen.

7. Treibladungssystem gemäss einem der Ansprüche 1 bis 6, **dadurch gekennzeichnet, dass** der mindestens eine erste Weichmacher eine Karbonsäureesterverbindung umfasst, insbesondere aus den Gruppen der Phtalatester, Citratester, Terephtalatester, Stearatester oder Adipatester.

8. Treibladungssystem gemäss einem der Ansprüche 1 bis 7, **dadurch gekennzeichnet, dass** der zweite inerte Weichmacher mindestens eine Verbindung aus der Gruppe umfassend Campher, Dialkylphthalate und Dialkyldiphenylharnstoffe ist.

9. Treibladungssystem gemäss einem der Ansprüche 1 bis 8, **dadurch gekennzeichnet, dass** die mindestens zwei Teilladungen je in einem zylindrischen Stoffbeutel aufgenommen sind, wobei die Stoffbeutel entlang ihrer Längsachse vorzugsweise eine Durchgangsöffnung aufweisen.

10. Treibladungssystem gemäss einem der Ansprüche 1 bis 9, **dadurch gekennzeichnet, dass** wenigstens eine der mindestens zwei Teilladungen mindestens ein Stück Zinnfolie als Entkupferungsmittel aufweist.

11. Verwendung eines Treibladungssystems nach einem der Ansprüche 1 bis 10 zum Verschiessen eines Artilleriegeschosses, wobei zur Abdeckung von Schussweiten im unteren Bereich einer Schusstafel eine bis drei Teilladungen mit dem ersten Pulvertyp und zur Abdeckung von Schussweiten im oberen Bereich der Schusstafel zusätzliche, bevorzugt eine bis sechs Teilladungen mit dem zweiten Pulvertyp verwendet werden.

## Claims

1. Propelling charge system for firing artillery shells with at least two partial charges, wherein each of the partial charges has one powder type as a propellant, said powder type comprising nitrocellulose, at least one crystalline energy carrier comprising a nitramine compound and at least one first inert plasticizer, **characterized in that** at least one partial charge comprises a first powder type and the at least one further partial charge comprises a second powder type, wherein the second powder type contains 2 to 10 wt.% of a second inert plasticizer in the region of the near-surface zones to a penetration depth of at most 400 µm and the first powder type contains no second inert plasticizer in the near-surface zones.

2. Propelling charge system according to Claim 1, **characterized in that** the first and the second powder type comprise particles having a circular cylindrical geometry with longitudinal channels running in an axial direction, wherein the particles of the first powder type are preferably provided with one to four longitudinal channels and the particles of the second powder type are preferably provided with seven to nineteen longitudinal channels.

3. Propelling charge system according to Claim 2, **characterized in that** the particles of the first powder type have a wall thickness of 0.4-1.2 mm, and preferably 0.5-1.0 mm, and the particles of the second powder type have a wall thickness of 0.3-1.1 mm, and preferably 0.4-0.9 mm.

4. Propelling charge system according to one of Claims 1 to 3, **characterized in that** the concentration of the second inert plasticizer in the near-surface zones of the second powder type is between 3 and 6 wt.%.

5. Propelling charge system according to one of Claims 1 to 4, **characterized in that** the at least one crystalline energy carrier comprises hexogen or octogen, more particularly in a concentration of 5 to 15 wt.%.

6. Propelling charge system according to one of Claims 1 to 5, **characterized in that** the first and the second powder type comprise the at least one first inert plasticizer in a concentration of 1 to 5 wt.%.

7. Propelling charge system according to one of Claims 1 to 6, **characterized in that** the at least one first plasticizer comprises a carboxylic acid ester compound, more particularly from the groups of the phthalate esters, citrate esters, terephthalate esters, stearate esters or adipate esters.

8. Propelling charge system according to one of Claims 1 to 7, **characterized in that** the second inert plasticizer is at least one compound from the group comprising camphor, dialkyl phthalate and dialkyl diphenylureas.

9. Propelling charge system according to one of Claims 1 to 8, **characterized in that** each of the at least two partial charges is contained in a cylindrical cloth bag, wherein the cloth bags preferably have a through opening along their longitudinal axis.

10. Propelling charge system according to one of Claims 1 to 9, **characterized in that** at least one of the at least two partial charges contains at least one piece of tin foil as a decoppering agent.

11. Use of a propelling charge system according to one of Claims 1 to 10 for firing an artillery shell, wherein one to three partial charges with the first powder type is/are used in order to cover ranges in the lower zone of a ballistic table, and additional partial charges, preferably one to six partial charges with the second powder type is/are used in order to cover ranges in the upper zone of the ballistic table.

## Revendications

1. Système de charge propulsive destiné au tir de projectiles d'artillerie comprenant au moins deux parties de charge, les parties de charge comportant chacune comme entraînement un type de poudre, comprenant de la nitrocellulose, au moins une source d'énergie cristalline comprenant au moins un composé nitramine et au moins un premier plastifiant inerte, **caractérisé en ce qu'**au moins une partie de charge comprend un premier type de poudre et l'au moins une autre partie de charge comprend un deuxième type de poudre, le deuxième type de poudre comportant entre 2 et 10 % en poids d'un deuxième plastifiant inerte dans la région de zones proches de la surface à une profondeur de pénétration de 400 micromètres maximum et le premier type de poudre ne comportant pas de deuxième plastifiant inerte dans des zones proches de la surface.

2. Système de charge propulsive selon la revendication 1, **caractérisé en ce que** le premier et le deuxième type de poudre comprennent des grains à géométrie cylindrique circulaire pourvus de canaux longitudinaux s'étendant dans la direction axiale, de préférence les grains du premier type de poudre ayant de un à quatre canaux longitudinaux et les grains du deuxième type de poudre ayant de sept à dix-neuf canaux longitudinaux.

3. Système de charge propulsive selon la revendication 2, **caractérisé en ce que** les grains du premier type de poudre ont une épaisseur de paroi de 0,4 à 1,2 mm, de préférence de 0,5 à 1,0 mm et les grains du deuxième type de poudre ont une épaisseur de paroi de 0,3 à 1,1 mm, de préférence de 0,4 à 0,9 mm.

4. Système de charge propulsive selon l'une des revendications 1 à 3, **caractérisé en ce que** la concentration du deuxième plastifiant inerte dans les zones du deuxième type de poudre qui sont proches de la surface est comprise entre 3 et 6 % en poids.

5. Système de charge propulsive selon l'une des revendications 1 à 4, **caractérisé en ce que** l'au moins une source d'énergie cristalline comprend de l'hexogène ou de l'octogène, notamment à une concentration de 5 à 15 % en poids.

6. Système de charge propulsive selon l'une des revendications 1 à 5, **caractérisé en ce que** le premier et le deuxième type de poudre comprennent l'au moins un premier plastifiant inerte à une concentration de 1 à 5 % en poids.

7. Système de charge propulsive selon l'une des revendications 1 à 6, **caractérisé en ce que** l'au moins un premier plastifiant comprend un composé ester d'acide carboxylique, choisi notamment dans les groupes des esters de phtalates, des esters de citrates, des esters de téréphtalates, des esters de stéarates ou des esters d'adipates.

8. Système de charge propulsive selon l'une des revendications 1 à 7, **caractérisé en ce que** le deuxième plastifiant inerte est au moins un composé du groupe comprenant le camphre, les phtalates de dialkyle et les dialkyldiphénylurées.

9. Système de charge propulsive selon l'une des revendications 1 à 8, **caractérisé en ce que** les au moins deux parties de charge sont logées chacune dans un sac en tissu cylindrique, les sacs en tissu comportant de préférence une ouverture de passage le long de leur axe longitudinal.

10. Système de charge propulsive selon l'une des revendications 1 à 9, **caractérisé en ce qu'**au moins une des au moins deux parties de charge comporte au moins un morceau de feuille d'étain comme agent de décuivrage.

11. Utilisation d'un système de charge propulsive selon l'une des revendications 1 à 10 pour le tir d'un projectile d'artillerie, une à trois parties de charge comprenant le premier type de poudre étant utilisées pour couvrir les portées de tir dans la zone inférieure d'un abaque de tir et de préférence une à six parties de charge supplémentaires comprenant le deuxième type de poudre étant utilisées pour couvrir les portées de tir dans la zone supérieure de l'abaque de tir.
